# EUROPÄISCHE PATENTSCHRIFT

(11) **EP 0 616 065 B1**
(45) Veröffentlichungstag und Bekanntmachung des Hinweises auf die Patenterteilung: **22.10.1997**
(21) Anmeldenummer: 94103516.4
(22) Anmeldetag: 08.03.1994
(51) Int. Cl.: D04B 21/00, D04B 21/16

(54) **Abstandsgewirke**
Double knitware
Tricot double

(30) Priorität: 13.03.1993 DE 9303742 U; 24.06.1993 DE 9309374 U
(43) Veröffentlichungstag der Anmeldung: 21.09.1994
(73) Patentinhaber: HOECHST AKTIENGESELLSCHAFT, 65929 Frankfurt am Main (DE)
(72) Erfinder: Baier, Herbert, D-65931 Frankfurt (DE)

(56) Entgegenhaltungen:
- EP-A- 0 424 215
- WO-A-92/13125
- DE-C- 2 851 348
- DE-U- 9 016 062
- DE-U- 9 302 039

## Beschreibung

Die vorliegende Erfindung betrifft ein textiles Abstandsgewirke mit zwei außenliegenden Gewirkebahnen und einer dazwischenliegenden Abstandsstruktur, bevorzugt für Polster- und Verkleidungszwecke, mit einer besonders vorteilhaften Kombination von Rücksprungverhalten, textilem Oberflächengriff und Formbarkeit.

Abstandsgewirke sind bekannt und bereits für die Unterpolsterung von Sitzmöbeln und von Kleidungsstücken sowie als Unterlage für Krankenbetten eingesetzt worden. Aus dem Deutschen Gebrauchsmuster G 90 16 062 ist ein textiles Abstandsgewirke bekannt, das eine verbesserte Formstabilität und bleibende Rücksprungeigenschaften hat. Dieses Ziel wird dort dadurch erreicht, daß die Abstandsstruktur aus bahnflächenverbindenden Maschen aus monofilen elastischen Fäden besteht, die abwechselnd mit je einer Gewirkebahn vermascht sind. Die Monofilamente, die die bahnflächenverbindenden Maschen bilden und damit als Abstandhalterfäden fungieren, sollen bei einem Bahnabstand von ca. 7mm eine Stärke von 0,08 bis 0,14 mm aufweisen.
Auch bei der aus der DE-C-28 51 348 bekannten doppelflächigen Kettenwirkware kam es darauf an, eine für Bettunterlagen geeignete federnd weiche Fläche zu schaffen. Diese Aufgabe wurde dort in der Weise gelöst, daß die Rückfederung der oberen Gewirkebahn durch Abstandhalter-Bändchen aus in Streifen geteilter Kunststoffolie einer Dicke von ca. 0,1 mm und einer Breite von 1-3 mm gebildet wird. Vorzugsweise sollen diese Abstandhalter-Bändchen aus Polypropylen gefertigt werden.

Den bekannten Konstruktionen haften aber noch Mängel an, die einem Einsatz in vergrößertem Umfang im Wege stehen. Einer der limitierenden Faktoren ist das Erfordernis, für die Abstandhalter Folienbändchen oder Monofilamente einzusetzen. Diese Materialien werden nicht in so großem Umfang gefertigt, wie textile Synthesefasern. Ihre Herstellung und Weiterverarbeitung ist aufgrund der ihnen eigenen Steifheit technisch aufwendig und damit auch teuer. Das Einwirken derartiger steifer fadenförmigen Materialien in textile Gewirke bringt Probleme mit sich, die umso größer werden, je höher der Anteil dieser Materialien an dem gesamten Textilerzeugnis ist.
Eine weitere Eigenschaft dieser bekannten Materialien, die bei verschiedenen Anwendungen als gravierender Nachteil gilt, ist die Griffhärte der textilen Oberflächen, die als kalt und ungemütlich empfunden wird und schließlich die verringerte Verformbarkeit, die eine Anpassung der Doppelgewirke an dreidimensionale Strukturen erschwert und damit deren Einsatz für Verkleidungszwecke einschränkt. Schließlich ist die Verwendung von unterschiedlichen Grundstoffen für die Garne der Gewirkebahnen und für die Abstandsstruktur, z.B. Polyamidgarne für die Gewirkebahn und Polypropylen-Abstandshalter, von erheblichem Nachteil für die Entsorgung dieser Materialien.

Es wurde nun überraschend gefunden, daß man durch das im Folgenden beschriebene Abstandsgewirke eine wesentliche Verbesserung der Verformbarkeit, der Haptik der textilen Oberfläche und dabei gleichzeitig eine Vereinfachung und Verbilligung der Herstellung und eine Erleichterung der Entsorgung durch Recyclisierung erzielen kann.

Die vorliegende Erfindung betrifft somit ein textiles Abstandsgewirke mit zwei außenliegenden Gewirkebahnen und einer dazwischenliegenden Abstandsstruktur, welches dadurch gekennzeichnet ist, daß es eine Rechts-Rechts-Wirkstruktur hat, daß die Fasermaterialien für die Gewirkebahnen und für die Abstandsstruktur aus Polyester bestehen und daß es als Abstandshalterfäden nebeneinander Monofile und texturierte Multifilamentgarne enthält.

Die Rechts-Rechts-Wirkstruktur beinhaltet auch deren Varianten, wie z.B. plattiert, durchbrochen, gerippt, versetzt, Welle, Fang, Noppe oder Rechts-Rechts-Gekreuzt.

Ein bevorzugtes erfindungsgemäßes textiles Abstandsgewirke hat ein Flächengewicht von 200 bis 2000 g/m², vorzugsweise von 200 bis 1400 g/m² und der senkrechte Abstand seiner beiden Gewirkebahnen beträgt 2 bis 50 mm, vorzugsweise 2 bis 12 mm.
Weiterhin ist ein erfindungsgemäßes textiles Abstandsgewirke bevorzugt, in dem die Gewirkebahnen eine Maschendichte entsprechend einer Maschinenteilung von E8 bis E28, vorzugsweise von E16 bis E18, aufweisen.

Ausschlaggebend für die erheblich verbesserte Formbarkeit und die angenehmere Haptik, aber auch für die insgesamt einfachere Erzeugung und Verbilligung des Materials ist die Mitverwendung von texturierten Multifilamentfäden in der Abstandskonstruktion.

Eine besonders vorteilhafte Kombination von Rücksprungverhalten und textilem Oberflächengriff und Formbarkeit ergibt sich wenn 30 bis 70 Gew.-%, vorzugsweise 40 bis 60 Gew.-%, der Abstandshalterfäden Monofilamente, und dementsprechend 70 bis 30 Gew.-%, vorzugsweise 60 bis 40 Gew.-%, der Abstandshalterfäden texturierte Multifilamentgarne sind.

Die Anordnung der Monofilamente und der texturierten Multifilamentgarne in der Abstandsstruktur kann in unterschiedlicher Weise erfolgen. Wesentlich ist, das die Monofilamente und die texturierten Multifilamentgarne statistisch gleichmäßig gemischt und über die Fläche des Abstandsgewirkes verteilt sind.
Eine zweckmäßige Anordnungsmöglichkeit besteht darin, daß in der Abstandsstruktur die Monofilamente und die texturierten Garne nebeneinander in jeder Reihe eingebunden sind.
Eine weitere zweckmäßige Anordnungsmöglichkeit besteht darin, daß in der Abstandsstruktur die Monofilamente und die texturierten Garne alternierend aufeinander folgen.
Eine besondere Stabilisierung gegen seitliches Verschieben und Zusammenfallen der beiden Gewirkebahnen ergibt sich, wenn die Abstandshalterfäden aus Monofilamenten und texturierten Multifilamenten zwischen den in Längrichtung liegenden Maschenketten wechseln.
Zweckmäßigerweise hat die Abstandskonstruktion eine Fadendichte von insgesamt 20 bis 100, vorzugsweise 30 bis 70 Abstandshalterfäden pro cm².

Die als Abstandshalterfäden eingesetzten Monofilamente haben zweckmäßigerweise einen Titer von 20 bis 150 dtex, vorzugsweise von 50 bis 110 dtex, die als Abstandshalterfäden eingesetzten texturierten Multiflamentgarne sind luft- oder falschdrahttexturiert und haben zweckmäßigerweise einen Garntiter von 50 bis 350 dtex und einem Einzeltiter von 1 bis 5 dtex.

Die Figuren 1 und 2 veranschaulichen schematisch und beispielhaft zwei Ausführungsformen des erfindungsgemäßen Abstandsgewirkes.
Die Figur 1 zeigt einen Ausschnitt aus einem erfindungsgemäßen Abstandsgewirke in schräger Aufsicht mit den beiden außenliegenden Gewirkebahnen (1) und (1'), den auf diesen gepunktet eingezeichneten Richtungslinien (2) und (2'), die die Lage der Maschenstäbchen andeuten, und den zwischen den Gewirkebahnen (1) und (1') hin und her laufenden Abstandsfäden aus Monofilamenten (3) und texturierten Multifilamentgarnen (4). In diesem Beispiel sind die Monofilamente und die texturierten Multifilamentgarne nebeneinander in jeder Reihe eingebunden.

Die Figur 2 zeigt einen Ausschnitt aus einem erfindungsgemäßen Abstanstandsgewirke in schräger Aufsicht mit den beiden außenliegenden Gewirkebahnen (1) und (1'), den auf diesen gepunktet eingezeichneten Richtungslinien (2) und (2'), die die Lage der Maschenstäbchen andeuten, und den zwischen den Gewirkebahnen (1) und (1') hin und her laufenden Abstandsfäden aus Monofilamenten (3) und texturierten Multifilamentgarnen (4), sowie die zur Verdeutlichung voll gezeichneten Abstandshalterfäden (5), die sich zwischen nebeneinander liegenden Maschenstäbchen erstrecken. In diesem Beispiel sind die Monofilamente und die texturierten Multifilamentgarne in jeder Kettrichtung alternierend in das Gewirke eingebunden und es erfolgt eine Querstabilisierung durch die das Maschenstäbchen wechselnden Fäden (5).

Als Grundstoff für die Garne der beiden Gewirkebahnen und für die Monofilamente und texturierten Garne der Abstandskonstruktion werden Polyester eingesetzt.

Als Polyestermaterial kommen im Prinzip alle zur Faserherstellung geeigneten bekannten Typen in Betracht. Derartige Polyester bestehen überwiegend aus Bausteinen, die sich von aromatischen Dicarbonsäuren und von aliphatischen Diolen ableiten. Gängige aromatische Dicarbonsäurebausteine sind die zweiwertigen Reste von Benzoldicarbonsäuren, insbesondere der Terephthalsäure und der Isophthalsäure; gängige Diole haben 2-4 C-Atome, wobei das Ethylenglycol besonders geeignet ist. Vorzugsweise enthalten modifizierte Polyester mindestens 85 mol% Ethylenterephthalat-Einheiten. Die restlichen 15 mol% bauen sich dann aus Dicarbonsäureeinheiten und Glycoleinheiten auf, die als sogenannte Modifizierungsmittel wirken und die es dem Fachmann gestatten, die physikalischen und chemischen Eigenschaften der hergestellten Filamente gezielt zu beeinflussen. Beispiele für solche Dicarbonsäureeinheiten sind Reste der Isophthalsäure oder von aliphatischen Dicarbonsäure wie z.B. Glutarsäure, Adipinsäure, Sebazinsäure; Beispiele für modifizierend wirkende Diolreste sind solche von längerkettigen Diolen, z.B. von Propandiol oder Butandiol, von Di- oder Tri-ethylenglycol oder, sofern in geringer Menge vorhanden, von Polyglycol mit einem Molgewicht von ca. 500 - 2000. Besonders bevorzugt sind Polyester, die mindesten 95 mol% Ethylenterephthalat-Einheiten enthalten, insbesondere solche aus unmodifiziertem PET.

Die erfindungsgemäßen, aus derartigen Polyestern, insbesondere aus Polyethylenterephthalat, hergestellten Abstandsgewirke sind nicht leicht zu entflammen.
Die flammhemmende Wirkung kann noch verstärkt werden durch den Einsatz von flammhemmend modifizierten Polyestern. Derartige flammhemmend modifizierten Polyester sind bekannt. Sie enthalten Zusätze von Halogenverbindungen, insbesondere Bromverbindungen, oder, was besonders vorteilhaft ist, sie enthalten Phosphorverbindungen, die in die Polyesterkette einkondensiert sind. Besonders bevorzugte, flammhemmende erfindungsgemäße Abstandsgewirke enthalten Monofilamente und Garne aus Polyestern, die in der Kette Baugruppen der Formel worin R Alkylen oder Polymethylen mit 2 bis 6 C-Atomen oder Phenyl und R¹ Alkyl mit 1 bis 6 C-Atomen, Aryl oder Aralkyl bedeutet, einkondensiert enthalten.
Vorzugsweise bedeuten in der Formel I R Ethylen und R¹ Methyl, Ethyl, Phenyl, oder o-, m- oder p-Methyl-phenyl, insbesondere Methyl.

Die in den erfindungsgemäßen Abstandsgewirken enthaltenen Polyester haben zweckmäßigerweise ein Molekulargewicht entsprechend einer intrinsischen Viskosität (IV), gemessen in einer Lösung von 1g Polymer in 100 ml Dichloressigsäure bei 25°C, von 0,5 bis 1,4.

Ein weiterer Gegenstand der vorliegenden Erfindung ist ein Verfahren zur Herstellung des oben beschriebenen Abstandsgewirkes, bei dem auf den beiden Nadelbarren einer Kettenwirkmaschine eine doppelbahnige Ketten-Wirkware hergestellt wird, bei der die Abstandhalterfäden alternierend zwischen den beiden Gewirkebahnen hin und her geführt und in jeder Bahn vermascht werden, das dadurch gekennzeichnet ist, daß man die Legung so steuert, daß in jeder der Bahnen eine Rechts-Rechts-Struktur gewirkt wird, und wobei den Lochnadeln für die Abstandshalterfäden teils Monofilamente, teils texturierte Multifilamentgarne zugeführt werden und daß alle verarbeiteten Fasermaterialien aus Polyester bestehen.
Entsprechend der oben beschriebenen bevorzugten Zusammensetzung der Abstandsstruktur ist es bevorzugt, wenn die Legung so erfolgt, daß 30 bis 70 Gew.-%, vorzugsweise 40 bis 60 Gew.-%, der Abstandshalterfäden Monofilamente, der Rest texturierte Multifilamentgarne sind.
Je nach der angestrebten, oben beschriebenen Anordnung der Monofilamente und der texturierten Multifilamentgarne in der Abstandsstruktur ist es ferner zweckmäßig, die Legung so zu steuern, daß Abstandshalterfäden aus Monofilamenten und texturierten Multifilamenten in Längrichtung nebeneinander liegende Reihen bilden, oder daß Abstandshalterfäden aus Monofilamenten und texturierten Multifilamenten in Längrichtung gesehen, alternierend aufeinander folgen.

Eine besondere Stabilisierung gegen seitliches Verschieben und Zusammenfallen der beiden Gewirkebahnen ergibt sich, wenn man die Legung so steuert, daß Abstandshalterfäden aus Monofilamenten und texturierten Multifilamenten zwischen den in Längrichtung liegenden Maschenketten wechseln.

Wie oben bereits ausgeführt, hat das erfindungsgemäße Abstandsgewirke eine sehr günstige Verformbarkeit, eine angenehme Haptik der textilen Oberfläche und ist problemlos durch Recyclisierung zu entsorgen.
Es kann daher mit besonderem Vorteil zum Polstern und Verkleiden von Innenräumen, wie z.B. Autoinnenauskleidungen oder, insbesondere wenn zur Herstellung der Multifilamentgarne und Monofilamente ein flammhemmend modifizierter Polyester eingesetzt wird, von Flugzeugzellen, Schnellzugabteilen oder Öffentlichen Einrichtungen eingesetzt werden.

## Patentansprüche

1. Textiles Abstandsgewirke mit zwei außenliegenden Gewirkebahnen (1,1') und einer dazwischenliegenden Abstandsstruktur, sowie einer Rechts-Rechts-Wirkstruktur dadurch gekennzeichnet daß die Fasermaterialien für die Gewirkebahnen (1,1') und für die Abstandsstruktur aus Polyester bestehen und daß es als Abstandshalterfäden (3,4,5) nebeneinander Monofile (3) und texturierte Multifilamentgarne (4) enthält.

2. Textiles Abstandsgewirke gemäß Anspruch 1, dadurch gekennzeichnet, daß 30 bis 70 Gew.-%, vorzugsweise 40 bis 60 Gew.-% der Abstandshalterfäden (3) Monofilamente sind.

3. Textiles Abstandsgewirke gemäß mindestens einem der Ansprüche 1 und 2, dadurch gekennzeichnet, daß die Monofilamente (3) einen Titer von 20 bis 150 dtex, vorzugsweise von 50 bis 110 dtex aufweisen.

4. Textiles Abstandsgewirke gemäß mindestens einem der Ansprüche 1 bis 3, dadurch gekennzeichnet, daß die texturierten Multiflamentgarne (4) luft- oder falschdrahttexturiert sind und einen Garntiter von 50 bis 350 dtex und einem Einzeltiter von 1 bis 5 dtex haben.

5. Textiles Abstandsgewirke gemäß Anspruch 1, dadurch gekennzeichnet, daß der Polyester Polyethylenterephthalat ist.

6. Textiles Abstandsgewirke gemäß mindestens einem der Ansprüche 1 bis 5, dadurch gekennzeichnet, daß der senkrechte Abstand der Gewirkebahnen (1,1') 2 bis 50 mm, vorzugsweise 2 bis 12 mm, beträgt.

7. Textiles Abstandsgewirke gemäß mindestens einem der Ansprüche 1 bis 6, dadurch gekennzeichnet, daß sein Flächengewicht 200 bis 1400 g/m² beträgt.

8. Textiles Abstandsgewirke gemäß mindestens einem der Ansprüche 1 bis 7, dadurch gekennzeichnet, daß in der Abstandsstruktur die Monofilamente (3) und die texturierten Garne (4) nebeneinander in jeder Reihe eingebunden sind.

9. Textiles Abstandsgewirke gemäß mindestens einem der Ansprüche 1 bis 8, dadurch gekennzeichnet, daß in der Abstandsstruktur die Monofilamente (3) und die texturierten Garne (4) alternierend aufeinander folgen.

10. Verfahren zur Herstellung des Abstandsgewirkes des Anspruchs 1, wobei auf den beiden Nadelbarren einer Kettenwirkmaschine eine doppelbahnige Kettenwirkware hergestellt wird, bei der die Abstandhalterfäden (3,4,5) alternierend zwischen den beiden Gewirkebahnen (1,1') hin und her geführt und in jeder Bahn vermascht werden, so daß in jeder der Bahnen eine Rechts-Rechts-Struktur gewirkt wird, dadurch gekennzeichnet, daß den Lochnadeln für die Abstandshalterfäden teils Monofilamente (3), teils texturierte Multifilamentgarne (4) zugeführt werden und daß alle verarbeiteten Fasermaterialien aus Polyester bestehen.

11. Verfahren gemäß Anspruch 10, dadurch gekennzeichnet, daß die Legung so erfolgt, daß 30 bis 70 Gew.-%, vorzugsweise 40 bis 60 Gew.-%, der Abstandshalterfäden Monofilamente (3) sind.

12. Verfahren gemäß mindestens einem der Ansprüche 10 und 11, dadurch gekennzeichnet, daß die Legung so erfolgt, daß Abstandshalterfäden aus Monofilamenten (3) und texturierten Multifilamenten (4) in Längrichtung nebeneinander liegende Reihen bilden.

13. Verfahren gemäß mindestens einem der Ansprüche 10 bis 12, dadurch gekennzeichnet, daß die Legung so erfolgt, daß Abstandshalterfäden aus Monofilamenten (3) und texturierten Multifilamenten (4) in Längrichtung gesehen alternierend aufeinander folgen.

14. Verfahren gemäß mindestens einem der Ansprüche 10 bis 13, dadurch gekennzeichnet, daß die Legung so erfolgt, daß Abstandshalterfäden aus Monofilamenten (3) und texturierten Multifilamenten (4) zwischen den in Längrichtung liegenden Maschenketten wechseln.

15. Verwendung des textilen Abstandsgewirkes des Anspruchs 1 zum Polstern und Verkleiden.

## Claims

1. A textile spacer knit having two outer lengths of knit web (1, 1') and an in-between spacer structure and also a purl structure, characterized in that the fiber materials for the lengths of knit web (1, 1') and for the spacer structure consist of polyester and in that as spacer threads (3, 4, 5) it contains both monofils (3) and texturized multifilament yarns (4).

2. The textile spacer knit of claim 1, characterized in that 30 to 70 % by weight, preferably 40 to 60 % by weight, of the spacer threads (3) are monofilaments.

3. The textile spacer knit of at least one of claims 1 and 2, characterized in that the monofilaments (3) have a linear density of 20 to 150 dtex, preferably of 50 to 110 dtex.

4. The textile spacer knit of at least one of claims 1 to 3, characterized in that the texturized multifilament yarns (4) are air or false twist texturized and have a yarn linear density of 50 to 350 dtex and a filament linear density of 1 to 5 dtex.

5. The textile spacer knit of claim 1, characterized in that the polyester is polyethylene terephthalate.

6. The textile spacer knit of at least one of claims 1 to 5, characterized in that the perpendicular distance between the lengths of knit web (1, 1') is 2 to 50 mm, preferably 2 to 12 mm.

7. The textile spacer knit of at least one of claims 1 to 6, characterized in that its basis weight is 200 to 1400 g/m².

8. The textile spacer knit of at least one of claims 1 to 7, characterized in that the monofilaments (3) and the texturized yarns (4) of the spacer structure are interlaced side by side in every row.

9. The textile spacer structure of at least one of claims 1 to 8, characterized in that the monofilaments (3) and the texturized yarns (4) of the spacer structure alternate.

10. A process for producing the spacer knit of claim 1 by producing, on the two needle bars of a warp-knitting machine, a double-length warp knit where the spacer threads (3, 4, 5) pass alternatingly forward and backward between the two lengths of knit web (1, 1') and are interlooped in each web so that each of the webs has a purl structure, characterized in that the guide needles for the spacer threads are fed with partly monofilaments (3), partly texturized multifilament yarns (4) and in that all the processed fiber materials consist of polyester.

11. The process of claim 10, characterized in that the laying is effected in such a way that 30 to 70 % by weight, preferably 40 to 60 % by weight, of the spacer threads are monofilaments (3).

12. The process of at least one of claims 10 and 11, characterized in that the laying is effected in such a way that spacer threads composed of monofilaments (3) and texturized multifilaments (4) form rows extending side by side in the longitudinal direction.

13. The process of at least one of claims 10 to 12, characterized in that the laying is effected in such a way that spacer threads composed of monofilaments (3) and texturized multifilaments (4) alternate viewed in the longitudinal direction.

14. The process of at least one of claims 10 to 13, characterized in that the laying is effected in such a way that spacer threads composed of monofilaments (3) and texturized multifilaments (4) alternate between the chains of loops extending in the longitudinal direction.

15. The use of the textile spacer knit of claim 1 for padding, upholstering and lining.

## Revendications

1. Tricot double textile constitué de deux bandes de tricot (1, 1') disposées l'une sur l'autre et d'une structure d'écartement disposée entre les deux bandes ainsi que d'une structure de tricot en côte 1+1, caractérisé en ce que les matières fibreuses utilisées pour les bandes de tricot (1, 1') et pour la structure d'écartement sont en polyester et en ce qu'il contient en tant que fils de l'écateur (3, 4, 5), côte à côte, des monofils (3) et des filés multifilaments texturés (4).

2. Tricot double textile selon la revendication 1, caractérisé en ce que 30 à 70 % en poids, de préférence 40 à 60 % en poids des filés de la structure d'écartement (3) sont des monofilaments.

3. Tricot double textile selon au moins l'une des revendications 1 et 2, caractérisé en ce que les monofilaments (3) ont un titre de 20 à 150 dtex, de préférence de 50 à 110 dtex.

4. Tricot double textile selon au moins l'une des revendications 1 et 3, caractérisé en ce que les filés multifilaments texturés (4) sont texturés à l'air ou par fausse torsion et ont un titre de filé de 50 à 350 dtex et un titre unitaire de 1 à 5 dtex.

5. Tricot double textile selon la revendication 1, caractérisé en ce que le polyester est un poly(téréphtalate d'éthylène).

6. Tricot double textile selon au moins l'une des revendications 1 à 5, caractérisé en ce que l'écart vertical des lés de tricot (1, 1') est de 2 à 5 mm, de préférence de 2 à 12 mm.

7. Tricot double textile selon au moins l'une des revendications 1 à 6, caractérisé en ce que son poids surfacique est de 200 à 1400 g/m².

8. Tricot double textile selon au moins l'une des revendications 1 à 7, caractérisé en ce que dans la structure d'écartement, les monofilaments (3) et les filés texturés (4) sont liées côte à côte dans chaque rang.

9. Tricot double textile selon au moins l'une des revendications 1 à 8, caractérisé en ce que dans la structure d'écartement les monofilaments (3) et les filés texturés (4) se succèdent en alternanant l'un après l'autre.

10. Procédé de préparation du tricot double de la revendication 1, où on prépare sur les deux barres à aiguilles du métier à tricoter chaîne un article chaîne à double bande, dans lequel les fils dde la structure d'écartement (3, 4, 5) sont conduits en va-et-vient, en alternance, entre les deux bandes de tricot (1, 1') et sont reliés à l'aide de mailles dans chaque bande de façon telle que chacune des bande est tricotée en côte 1+1, caractérisé en ce que l'on amène au trou d'aiguille pour les filés de la structure d'écartement en partie des monofilaments (3), en partie des filés multifilaments texturés (4) et en ce que toutes les matières fibreuses traitées sont en polyester.

11. Procédé selon la revendication 10, caractérisé en ce que l'on effectue la jetée de façon telle que 30 à 70 % en poids, de préférence de 40 à 60 % en poids des fils de la structure d'écartement soient des monofilaments (3).

12. Procédé selon au moins l'une des revendications 10 et 11, caractérisé en ce que l'on effectue la jetée de façon telle à ce que les fils de la structure d'écartement en monofilaments (3) et en multifilaments texturés (4), vus dans le sens de la longueur, forment des rangs côte à côte.

13. Procédé selon au moins l'une des revendications 10 à 12, caractérisé en ce que l'on effectue la jetée de façon telle que les fils de la structure d'écartement en monofilaments (3) et en multifilaments texturés (4) vus dans le sens de la longueur se succèdent en alternance l'un après l'autre.

14. Procédé selon au moins l'une des revendications 10 à 13, caractérisé en ce que l'on effectue la jetée de façon telle en ce que les fils de la structure d'écartement en monofilaments (3) et en multifilaments texturés (4) soient disposés en alternance entre les chaînes de mailles disposées dans le sens longitudinal.

15. Utilisation du tricot double textile de la revendication 1, pour le rembourrage et l'habillage.
